# EUROPÄISCHE PATENTSCHRIFT

(11) **EP 2 855 717 B1**
(45) Veröffentlichungstag und Bekanntmachung des Hinweises auf die Patenterteilung: **22.01.2020**
(21) Anmeldenummer: 13726583.1
(22) Anmeldetag: 05.06.2013
(51) Int. Cl.: C21D 6/00, C21D 6/02, C21D 8/02, C21D 8/04, C21D 9/46, C21D 9/52, C22C 38/00, C22C 38/02, C22C 38/04, C22C 38/06, C22C 38/22, C22C 38/28, C22C 38/32, C22C 38/42, C22C 38/44, C22C 38/48, C22C 38/50, C22C 38/54, C22C 38/58

(54) **STAHLFLACHPRODUKT UND VERFAHREN ZUR HERSTELLUNG EINES STAHLFLACHPRODUKTS**
STEEL SHEET AND METHOD TO MANUFACTURE IT
TÔLE D'ACIER ET MÉTHODE POUR SON OBTENTION

(30) Priorität: 05.06.2012 DE 102012104894
(43) Veröffentlichungstag der Anmeldung: 08.04.2015
(73) Patentinhaber: ThyssenKrupp Steel Europe AG, 47166 Duisburg (DE)
(72) Erfinder: BONGARDS, Andreas, 47198 Duisburg (DE); Voß, Sigrun, 45479 Mülheim (DE); FELDHAUS, Sebastian, 47239 Duisburg (DE); PAUL, Udo, 47167 Duisburg (DE); SEBALD, Roland, 47608 Geldern (DE)
(74) Vertreter: ThyssenKrupp Steel Europe AG
(86) Internationale Anmeldenummer: PCT/EP2013/061628
(87) Internationale Veröffentlichungsnummer: WO 2013/182621

(56) Entgegenhaltungen:
- WO-A1-2011/093319
- JP-A- 2007 092 126
- JP-A- 2008 291 304

## Beschreibung

Die Erfindung betrifft ein Stahlflachprodukt sowie ein Verfahren zur Herstellung eines solchen Stahlflachprodukts.

Wenn hier von Stahlflachprodukten die Rede ist, so sind damit durch Walzprozesse gewonnene Stahlbänder, Stahlbleche und daraus gewonnene Platinen, Zuschnitte und desgleichen bezeichnet.

Sofern hier im Zusammenhang mit einer Legierungsvorschrift Angaben zum Gehalt eines Legierungselements gemacht werden, beziehen sich diese auf das Gewicht, sofern nicht ausdrücklich etwas anderes angegeben ist.

Dualphasenstähle werden bereits seit geraumer Zeit im Automobilbau eingesetzt. Dabei ist eine große Zahl von Legierungskonzepten für solche Stähle bekannt, die jeweils so zusammengesetzt sind, dass sie unterschiedlichsten Anforderungen genügen. Viele der bekannten Konzepte beruhen auf einer Legierung mit Molybdän oder setzen aufwändige Herstellungsverfahren, insbesondere eine sehr schnelle Abkühlung bei der Kaltbandglühung voraus, um das jeweils gewünschten Gefüge des Stahls zu erzeugen. Da der Preis von Molybdän auf dem Markt starken Schwankungen unterworfen ist, ist die Herstellung von Stählen, die hohe Anteile an Mo enthalten, mit einem hohen Kostenrisiko verbunden. Demgegenüber stehen die positiven Effekte, die Molybdän in Bezug auf die mechanischen Eigenschaften von Dualphasen-Stähle hat. So verzögern ausreichend hohe Mo-Gehalte die Perlitbildung bei der Abkühlung und gewährleisten so die Entstehung eines für die an den jeweiligen Stahl gestellten Anforderungen günstiges Gefüge.

Aus der JP 11-310852 ist ein Verfahren zum Herstellen eines Warmbands aus einem Dual-Phasen-Stahl bekannt, der (in Gew.-%) 0,03 - 0,15 % C, bis zu 1,5 % Si, 0,05 - 2,5 % Mn, bis zu 0,05 % P, 0,005 - 0,5 % Al, 0,02 - 2 % Cr, bis zu 0,01 % N, bis zu 0,03 % Ti, bis zu 0,06 % Nb und als Rest Eisen und unvermeidbare Verunreinigungen enthält. Dabei sollen die Gehalte an Mn und Cr die Bedingung Cr + Mn ≤ 3,5 und die Gehalte an Ti und Nb die Bedingung 0,005 % ≤ 2 x Ti+Nb ≤ 0,06 % erfüllen. Das Warmband soll dabei ein Gefüge aufweisen, das (in Flächen-%) zu 55 - 95 % aus polygonalem Ferrit und zu 5 - 45 % aus harten Phasen besteht, die bei niedrigen Temperaturen gebildet werden. Um dies zu erreichen, wird ein entsprechend zusammengesetzter Stahl zu Brammen vergossen, die nach einer Abkühlung auf bis zu 1280 °C erwärmt und anschließend mit einer Warmwalztemperatur von Ar3 ± 50 °C zu Warmband warmgewalzt werden. Das erhaltene Warmband wird dann bei einer Haspeltemperatur von bis zu 250 °C gehaspelt. Die niedrige Haspeltemperatur führt zur Bildung der festigkeitssteigernden Phasen und so zu einem sehr festen Warmband. Allerdings lässt sich dieses nur schwer weiterverarbeiten. Dies zeigt sich insbesondere bei dem Versuch, aus derart hergestellten Warmbändern kaltgewalztes Stahlband zu erzeugen.

Aus der WO 2011/135997 ist ebenfalls ein Dual-Phasen-Stahl, ein daraus hergestelltes warmgewalztes Stahlblech, und ein Verfahren zur Herstellung eines solchen warmgewalzten Stahlblechs bekannt. Der Stahl besteht dabei neben Eisen und unvermeidbaren Verunreinigungen aus (in Gew.-%) 0,07 - 0,2 % C, 0,3 - 1,5 % Si und Al, 1,0 - 3,0 % Mn, bis zu 0,02 % P, bis zu 0,005 % S, 0,1 - 0,5 % Cr und 0,001 - 0,008 % N sowie zusätzlich 0,002 - 0,05 % Ti oder 0,002 - 0,05 % Nb. Das warmgewalzte Stahlblech hat dabei ein Gefüge, das (in Flächen-%) zu 7 - 35 % aus Ferrit mit einem Teilchendurchmesser 0,5 - 3,0 µm und als Rest aus Bainit-Ferrit oder Bainit und Martensit besteht. Hohe Gehalte von mindestens 0,5 % Si tragen dabei zur Steigerung der Festigkeit des Stahls bei, während Aluminium lediglich zum Beruhigen des Stahls während seiner Erzeugung zugegeben wird. Auch hier wird eine niedrige Haspeltemperatur von weniger als 430 °C vorgeschrieben, um die Bildung einer ausreichenden Menge an festigkeitssteigernden harten Phasen im Warmband zu sichern. Die Einstellung des Gefüges schon im Warmband hat auch hier zur Folge, dass sich das auf diese bekannte Weise erzeugte Warmband ebenfalls nur schwer zu kaltgewalztem Stahlband weiterverarbeiten lässt.

In der WO 2011/076383 ist des Weiteren ein feuerverzinktes Stahlband beschrieben, das eine hohe Festigkeit besitzen soll. Das Stahlband besteht in diesem Fall aus einem Stahl, der neben Eisen und unvermeidbaren Verunreinigungen aus (in Gew.-%) 0,10 - 0,18 % C, 1,90 - 2,50 % Mn, 0,30 - 0,50 % Si, 0,50 - 0,70 % Al, 0,10 - 0,50 % Cr, 0,001 - 0,10 % P, 0,01 - 0,05 % Nb, bis zu 0,004 % Ca, bis zu 0,05 % S, bis zu 0,007 % N, und optional mindestens eines der folgenden Elemente: 0,005 - 0,50 % Ti, 0,005 - 0,50 % V, 0,005 - 0,50 % Mo, 0,005 - 0,50 % Ni, 0,005 - 0,50 % Cu und bis zu 0,005 % B enthält. Dabei gilt für die Gehalte an Al und Si: 0,80 % < Al+Si < 1,05 % und für die Gehalte an Mn und Cr: Mn + Cr > 2,10 %.Der so zusammengesetzte Stahl soll eine verbesserte Verformbarkeit bei einer hohen Festigkeit bieten und gleichzeitig über eine gute Schweißbarkeit und Oberflächenqualität zusammen mit einer guten Herstellbarkeit und Beschichtungsfähigkeit verfügen.

Des Weiteren sind in den Offenlegungsschriften WO 2011/093319 A1 und JP 2008 291304 A gattungsgemäße Stahlflachprodukte sowie Verfahren zu ihrer Herstellung offenbart.

Vor dem Hintergrund des voranstehend erläuterten Standes der Technik bestand die Aufgabe der Erfindung darin, ein Stahlflachprodukt anzugeben, das optimierte mechanische Eigenschaften aufweist und sich dabei kostengünstig herstellen lässt, ohne dass dazu auf teure, hinsichtlich ihrer Beschaffungskosten großen Schwankungen unterworfene Legierungselemente zurückgegriffen werden muss.

Darüber hinaus sollte ein Verfahren angegeben werden, dass die zuverlässige Herstellung von kaltgewalzten Stahlflachprodukten der erfindungsgemäß zu erzeugenden Art erlaubt.

In Bezug auf das Stahlflachprodukt besteht die erfindungsgemäße Lösung der voranstehend genannten Aufgabe darin, dass ein solches Stahlflachprodukt im kaltgewalzten Zustand wie in Anspruch 1 angegebenen beschaffen ist.

In Bezug auf das Verfahren ist die oben genannte Aufgabe schließlich dadurch gelöst worden, dass erfindungsgemäß bei der Herstellung eines kaltgewalzten Stahlflachprodukts die in Anspruch 4 angegebenen Arbeitsschritte durchlaufen werden.

Kohlenstoff ermöglicht die Ausbildung von Martensit im Gefüge und ist deshalb im erfindungsgemäßen Stahl ein für die Einstellung der angestrebt hohen Festigkeit wesentliches Element. Damit diese Wirkung im ausreichenden Maße eintritt, enthält der erfindungsgemäße Stahl mindestens 0,12 Gew.-% C. Ein zu hoher C-Gehalt wirkt sich jedoch negativ auf das Schweißverhalten aus. Generell gilt hier, dass die Verschweißbarkeit eines Stahls mit der Höhe seines Kohlenstoffgehalts abnimmt. Um negative Einflüsse des C-Gehalts auf seine Verarbeitbarkeit zu vermeiden, ist daher beim erfindungsgemäßen Stahl der maximale Kohlenstoffgehalt auf 0,18 Gew-% beschränkt.

Silizium wird ebenfalls zur Festigkeitssteigerung eingesetzt, indem es die Härte des Ferrits erhöht. Der minimale Gehalt an Silizium eines erfindungsgemäßen Stahls liegt dazu bei 0,05 Gew.-%. Ein zu hoher Gehalt an Silizium führt allerdings sowohl zur unerwünschten Korngrenzenoxidation, welche die Oberfläche eines aus erfindungsgemäßem Stahl erzeugten Stahlflachprodukts negativ beeinflusst, als auch zu Schwierigkeiten, wenn ein erfindungsgemäßes Stahlflachprodukt zur Verbesserung seiner Korrosionsbeständigkeit mit einem metallischen Überzug schmelztauchbeschichtet werden soll. Um derart negative, die Weiterverarbeitung erschwerende Einflüsse von Si im erfindungsgemäßen Stahl zu vermeiden, liegt die Obergrenze des Si-Gehalts eines erfindungsgemäßen Stahls bei 0,2 Gew.-%.

Mangan verhindert die Bildung von Perlit bei der Abkühlung. Hierdurch wird im erfindungsgemäßen Stahl die gewünschte Martensitbildung gefördert und die Festigkeit des Stahls erhöht. Ein hinreichend hoher Gehalt an Mangan zur Unterdrückung der Perlitbildung liegt hier bei 1,9 Gew.-%. Mangan hat aber auch die negative Eigenschaft, Seigerungen zu bilden bzw. die Schweißeignung herabzusetzen. Darüber hinaus bedingt die Anwesenheit höhere Mn-Gehalte einen erhöhten Energieaufwand bei der Erschmelzung eines erfindungsgemäßen Stahls. Um die negativen Effekte von Mn im erfindungsgemäßen Stahl zu vermeiden, liegt die Obergrenze des für Mn vorgesehenen Gehaltsbereichs eines erfindungsgemäßen Stahls bei 2,2 Gew.-%.

Aluminium kommt in der erfindungsgemäßen Legierung eine besondere Bedeutung zu. Bereits in geringen Gehalten eingesetzt dient es zur Desoxidation. Die erfindungsgemäß vorgesehene Menge von mindestens 0,2 Gew.-% fördert die Bildung von Restaustenit. Dieser wirkt sich, ähnlich wie in bekannten TRIP-Stählen, positiv auf die Bruchdehnung und den n-Wert von aus erfindungsgemäßem Stahl gefertigten Stahlflachprodukten aus. Ein Gehalt von über 0,5 Gew.-% Al verschlechtert aber im Fall, dass der erfindungsgemäße Stahl als Vorprodukt zu Brammen oder Dünnbrammen vergossen wird, die Brammeneigenschaften und führt gegebenenfalls zur Rissbildung. Zudem wirken sich hohe Aluminiumgehalte im Stahl negativ auf das Beschichtungsverhalten aus. Daher sind die Gehalte an Al bei einem erfindungsgemäßen Stahl auf 0,5 Gew.-% begrenzt.

Chrom ist im erfindungsgemäßen Stahl wie Mangan zur Festigkeitssteigerung vorhanden. Durch die Anwesenheit von Cr wird die Härtbarkeit und damit der Anteil an Martensit im Stahl erhöht. Der hierzu erforderliche Cr-Gehalt beträgt mindestens 0,05 Gew.-%. Um den festigkeitssteigernden Einfluss von Cr nicht zu stark zu betonen, ist gleichzeitig der Cr-Gehalt eines erfindungsgemäßen Stahls auf maximal 0,2 Gew.-% beschränkt.

Niob bildet im erfindungsgemäßen Stahl Feinstausscheidungen und erhöht dadurch ebenfalls die Festigkeit. Ein Nb-Gehalt von mindestens 0,01 Gew.-% ist hierfür erforderlich. Zu hohe Gehalte würden den positiven Einfluss von Nb zu sehr verstärken und die Bruchdehnung negativ beeinflussen. Daher ist der Nb-Gehalt bei einem erfindungsgemäßen Stahl auf 0,06 Gew.-% beschränkt, wobei die Wirkung von Nb dann besonders sicher eintritt, wenn der Nb-Gehalt 0,01 - 0,04 Gew.-% beträgt.

Phosphor, Schwefel, Stickstoff, Molybdän, Bor, Titan, Nickel und Kupfer sind im erfindungsgemäßen Stahl allenfalls als Verunreinigungen in so geringen Gehalten vorhanden, dass sie keinen Einfluss auf die Eigenschaften des Stahls und eines daraus hergestellten erfindungsgemäßen Stahlflachprodukts haben. Dementsprechend sind in einem erfindungsgemäßen Stahl jeweils höchstens 0,02 Gew.-% P, höchstens 0,003 Gew.-% S, höchstens 0,008 Gew.-% N, höchstens 0,1 Gew.-% Mo, höchstens 0,0007 Gew.-% B, höchstens 0,01 Gew.-% Ti, höchstens 0,1 Gew.-% Ni und höchstens 0,1 Gew.-% Cu vorhanden, wobei der Gehalt an Molybdän bevorzugt unterhalb von 0,05 Gew.-% liegt. Selbstverständlich können im erfindungsgemäßen Stahl weitere Verunreinigungen vorhanden sein, die produktionsbedingt, beispielsweise durch Schrotteinsatz, in den Stahl gelangen. Diese Verunreinigungen sind jedoch ebenfalls jeweils in so geringen Mengen anwesend, dass sie die Eigenschaften des Stahls nicht beeinflussen.

Erfindungsgemäß beträgt die Summe der Gehalte an den in wirksamen Mengen vorliegenden Legierungselementen C, Si, Mn, Al, Cr und Nb mindestens 2,5 Gew.-% und überschreitet nicht 3,5 Gew.-%. Ist die Summe der Legierungsgehalte zu gering, besteht die Gefahr, dass die gewünschten mechanischen Eigenschaften nicht erreicht werden. Ist die Summe der Legierungsgehalte dagegen zu hoch, wird eine hier nicht angestrebte sehr hohe Festigkeit von über 900 MPa bei schlechterem Verformungsverhalten erzielt.

Das erfindungsgemäße Verfahren zur Herstellung eines erfindungsgemäßen Stahlflachprodukts umfasst folgende Arbeitsschritte:
a) Vergießen eines erfindungsgemäß zusammengesetzten Stahls zu einem Vorprodukt, wobei es sich bei dem Vorprodukt um eine Bramme oder eine Dünnbramme handeln kann;
b) Warmwalzen des Vorprodukts zu einem Warmband mit einer Dicke von 2 bis 5,5 mm, wobei die Warmwalzanfangstemperatur 1000 - 1300 °C, insbesondere 1050 - 1200 °C, und die Warmwalzendtemperatur 840 - 950 °C, insbesondere 890 - 950 °C, beträgt;
c) Haspeln des Warmbands zu einem Coil bei einer Haspeltemperatur von 480 - 610 °C;
d) Kaltwalzen des Warmbands zu einem 0,6 - 2,4 mm dicken kaltgewalzten Stahlflachprodukt, wobei der über das Kaltwalzen erzielte Kaltwalzgrad 40 - 80 % beträgt;
e) im kontinuierlichen Durchlauf erfolgendes Glühen des kaltgewalzten Stahlflachprodukts, wobei
   e.1) das kaltgewalzte Stahlflachprodukt zunächst in einer Vorwärmstufe mit einer Aufheizrate von 0,2 - 45 °C/s auf eine Vorwärmtemperatur von bis zu 870 °C erwärmt wird,
   e.2) das kaltgewalzte Stahlflachprodukt anschließend in einer Haltestufe über eine Glühdauer von 8 - 260 s bei einer Glühtemperatur von 750 - 870 °C gehalten wird, wobei optional das vorerwärmte Stahlflachprodukt innerhalb dieser Haltestufe auf die jeweilige Glühtemperatur fertigerwärmt wird,
   e.3) das kaltgewalzte Stahlflachprodukt nach Ende der Glühdauer mit einer Abkühlrate von 0,5 - 110 K/s abgekühlt wird.

Um vor dem Fertigwarmwalzen auf die jeweils geforderte Warmwalzanfangstemperatur gebracht zu werden, kann das jeweilige Vorprodukt erforderlichenfalls in einem Ofen über eine Dauer von bis zu 500 Minuten bei einer ausreichenden Ofentemperatur verweilen. Alternativ kann das jeweilige Vorprodukt auch direkt im noch ausreichend heißen Zustand dem Warmwalzen zugeführt werden.

Die Haspeltemperatur ist erfindungsgemäß auf 480 - 610 °C festgelegt, weil eine niedrigere Haspeltemperatur zu einem wesentlich festeren warmgewalzten Stahlflachprodukt ("Warmband") führen würde, das sich nur unter erschwerten Bedingungen weiterverarbeiten ließe. Eine Haspeltemperatur oberhalb von 610 °C würde dagegen in Kombination mit dem erfindungsgemäß vorgesehenen Chromgehalt die Gefahr der Korngrenzenoxidation erhöhen.

Das gehaspelte Warmband kühlt im Coil auf Raumtemperatur ab. Optional kann es nach dem Abkühlen gebeizt werden, um auf ihm haftenden Zunder und Verschmutzungen zu entfernen.

Nach dem Haspeln und dem erforderlichenfalls durchgeführten Beizen wird das Warmband in einem oder mehreren Kaltwalzschritten zu einem kaltgewalzten Stahlflachprodukt ("Kaltband") gewalzt. Ausgehend von der erfindungsgemäß vorgegebenen Dicke des Warmbands wird dabei mit einem Gesamtkaltwalzgrad von 40 - 80 % kaltgewalzt, um die angestrebte Kaltbanddicke von 0,6 - 2,4 mm zu erzielen.

Im nächsten Fertigungsschritt wird das Kaltband einer kontinuierlichen Glühung unterzogen. Diese dient zuerst zur Einstellung der gewünschten mechanischen Eigenschaften.

Gleichzeitig kann sie zur Vorbereitung des kaltgewalzten Stahlflachprodukts für eine nachfolgende Beschichtung mit einem metallischen Überzug genutzt werden, der das kaltgewalzte Stahlflachprodukt vor korrosiven Angriffen im späteren Einsatz schützt. Großtechnisch besonders kostengünstig lässt sich ein solcher Überzug durch Schmelztauchbeschichten aufbringen. Die erfindungsgemäß vorgesehene Glühung kann dabei in einer im Durchlauf absolvierten, konventionell ausgebildeten Schmelztauchbeschichtungsanlage durchgeführt werden. Alternativ kann sich an die Glühung auch eine elektrolytische Verzinkung anschließen.

Im Zuge des Wärmebehandelns kann sowohl das Aufheizen auf die jeweilige maximale Glühtemperatur, als auch das anschließende Abkühlen in einem oder mehreren Schritten erfolgen. Das Aufheizen erfolgt dabei zunächst in einer Vorwärmstufe mit einer Rate von 0,2 K/s bis 45 K/s auf eine Vorwärmtemperatur von bis zu 870 °C, insbesondere 690 - 860 °C oder 690 - 840 °C.

Anschließend läuft das Stahlflachprodukt in eine Haltestufe ein, in der es, sofern seine Vorwärmtemperatur weniger als die jeweils angezielte maximale Glühtemperatur beträgt, unter weiterer Erwärmung die maximale Glühtemperatur von 750 - 870 °C, erreicht. Bei der jeweiligen maximalen Glühtemperatur wird das Stahlflachprodukt gehalten, bis das Ende der Haltestufe erreicht ist. Die Glühdauer, innerhalb der das Stahlflachprodukt in der Haltestufe jeweils auf der maximalen Glühtemperatur gehalten wird, beträgt 8 - 260 s. Bei einer zu geringen Temperatur oder zu geringen Zeit würde das Material nicht rekristallisieren. Infolgedessen würde zum einen für die Gefügeumwandlung bei der Abkühlung nicht genügend Austenit zur Martensitbildung zur Verfügung stehen. Zum anderen hätte unrekristallisierter Stahl eine ausgeprägte Anisotropie zur Folge. Eine zu lange Glühdauer oder eine zu hohe Temperatur führen dagegen zu einem sehr groben Gefüge und damit zu schlechteren mechanischen Eigenschaften.

Nach Abschluss der Glühdauer erfolgt mit einer Abkühlrate von 0,5 - 110 K/s die Abkühlung des kaltgewalzten Stahlflachprodukts. Die Abkühlrate wird dabei innerhalb dieses Fensters so eingestellt, dass eine Perlitbildung weitestgehend vermieden wird.

Soll das kaltgewalzte Stahlflachprodukt nach dem Glühen schmelztauchbeschichtet werden, so wird es im Zuge der Abkühlung auf eine Temperatur von 455 - 550 °C abgekühlt. Das derart temperierte kaltgewalzte Stahlflachprodukt durchläuft dann ein Zn-Schmelzenbad, das eine Temperatur von 450 - 480 °C hat. Wenn die Temperatur des kaltgewalzten Stahlflachprodukts in den für das Zinkbad vorgesehenen Bereich fällt, kann das Stahlband mit einer Dauer von bis zu 100 s vor dem Eintritt ins Zinkbad gehalten werden. Wenn dagegen die Temperatur des Stahlbands größer als 480 °C ist, so wird das Stahlflachprodukt bis zum Eintritt ins Zinkbad mit einer Abkühlrate von bis zu 10 K/s abgekühlt, bis seine Temperatur in den für das Zinkbad vorgesehenen Temperaturbereich fällt, insbesondere gleich der Zinkbadtemperatur ist.

Bei Austritt aus dem Zn-Bad wird die Dicke der auf dem Stahlflachprodukt vorhandenen Zn-basierten Schutzschicht in bekannter Weise durch eine Abstreifeinrichtung eingestellt.

Optional kann sich an die Schmelztauchbeschichtung eine weitere Wärmebehandlung ("Galvannealing") anschließen, bei der das schmelztauchbeschichtete Stahlflachprodukt auf bis zu 550 °C erwärmt wird, um die Zinkschicht einzubrennen.

Entweder unmittelbar nach dem Austritt aus dem Zinkbad oder im Anschluss an die zusätzliche Wärmebehandlung wird das erhaltene kaltgewalzte Stahlflachprodukt auf Raumtemperatur abgekühlt.

Das erfindungsgemäße Verfahren zur Erzeugung erfindungsgemäßer Stahlflachprodukte umfasst folglich folgende Varianten:

### Variante a)

Das kaltgewalzte Stahlflachprodukt ("Kaltband") wird in einem Vorwärmofen mit einer Aufheizrate von 10 - 45 K/s auf eine Vorwärmtemperatur von 660 - 840 °C erwärmt. Anschließend wird das vorerwärmte Kaltband durch eine Ofenzone geleitet, in der das Kaltband über eine Haltezeit von 8 - 24 s bei einer Temperatur von 760 - 860 °C gehalten wird. Abhängig von der im vorangegangenen Arbeitsschritt erreichten Vorwärmtemperatur kommt es dabei zu einer weiteren Erwärmung mit einer Aufheizrate von 0,2 - 15 K/s.

Das so geglühte Kaltband wird dann mit einer Abkühlrate von 2,0 - 30 K/s auf eine Eintrittstemperatur von 455 - 550 °C abgekühlt, mit der es anschließend ein Zinkschmelzenbad durchläuft und über eine Haltezeit von höchstens 45 s gehalten wird. Das Zinkschmelzenbad weist dabei eine Temperatur von 455 - 465 °C auf. Abhängig von seiner Eintrittstemperatur kühlt das Kaltband im Zinkschmelzenbad mit einer Abkühlrate von bis zu 10 K/s auf die jeweilige Temperatur des Zinkschmelzenbads ab oder wird bei konstanter Temperatur gehalten. An dem aus dem Zinkschmelzenbad austretenden, nun mit einer Zinkbeschichtung versehenen Kaltband wird in an sich bekannter Weise die Beschichtungsdicke eingestellt. Abschließend wird das beschichtete Kaltband auf Raumtemperatur gekühlt.

### Variante b)

Das kaltgewalzte Stahlflachprodukt wird in einer Eingangsheizzone eines Durchlaufofens mit einer Aufheizrate von bis zu 25 K/s auf eine Zieltemperatur gebracht, die 760 - 860 °C beträgt.

Anschließend erfolgt in einer Haltezone des Ofens über 35 - 150 s ein Halten des so aufgeheizten kaltgewalzten Stahlflachprodukts bei einer 750 - 870 °C, insbesondere 780 - 870 °C, betragenden Glühtemperatur. Abhängig von der Temperatur, mit der das kaltgewalzte Stahlflachprodukt in die Haltezone eintritt, wird es dabei während der Haltezeit, d. h. innerhalb dieser Haltezone, mit einer Aufheizrate von bis zu 3 K/s auf die jeweilige Glühtemperatur erwärmt.

Nach dem Halten bei der Glühtemperatur erfolgt eine zweistufige Abkühlung, bei der das kaltgewalzte Stahlflachprodukt zunächst langsam mit einer Abkühlrate von 0,5 - 10 K/s auf eine Zwischentemperatur abgekühlt wird, die 640 - 730 °C beträgt, und anschließend mit einer Abkühlrate von 5 - 110 K/s beschleunigt auf eine Temperatur von 455 - 550 °C abgekühlt wird.

Das auf die betreffende Temperatur abgekühlte kaltgewalzte Stahlflachprodukt durchläuft dann ein Zinkschmelzenbad. Das Zinkschmelzenbad weist dabei eine Temperatur von 450 - 480 °C auf. An dem aus dem Zinkschmelzenbad austretenden, nun mit einer Zinkbeschichtung versehenen kaltgewalzten Stahlflachprodukt wird in an sich bekannter Weise die Beschichtungsdicke eingestellt.

Im Anschluss an den Auftrag der Zinkbeschichtung kann eine Glühbehandlung ("Galvannealing") durchgeführt werden, um in der Zinkbeschichtung eine Legierungsbildung zu bewirken. Hierzu kann das mit der Zinkbeschichtung versehene Kaltband auf 470 - 550 °C erwärmt und über eine ausreichende Zeit bei dieser Temperatur gehalten werden.

Nach dem Zinkbeschichten oder, falls eine solche Behandlung durchgeführt wird, nach der Galvannealing-Behandlung kann das zinkbeschichtete Kaltband einem Dressierwalzen unterzogen werden, um seine mechanischen Eigenschaften und die Oberflächenbeschaffenheit der Beschichtung zu verbessern. Die dabei eingestellten Dressiergrade liegen typischerweise im Bereich von 0,1 - 2,0 %, insbesondere 0,1 - 1,0 %.

Zum Einstellen seiner mechanischen Eigenschaften kann das erfindungsgemäß zusammengesetzte und erzeugte kaltgewalzte Stahlflachprodukt alternativ zu der voranstehend beschriebenen Möglichkeit einer Schmelztauchbeschichtung auch eine Wärmebehandlung in einem konventionellen Glühofen durchlaufen, bei der das Aufheizen (Arbeitsschritt e.1)) und das Glühen bei der jeweiligen Glühtemperatur (Arbeitsschritt e.2) in der voranstehend beschriebenen Weise absolviert werden, bei dem jedoch der Arbeitsschritt e.3 mindestens zweistufig durchgeführt wird, indem das kaltgewalzte Stahlflachprodukt zunächst auf einen Temperaturbereich von 250 - 500 °C abgekühlt, dann in diesem Temperaturbereich bis zu 760 s verweilt und anschließend weiter abgekühlt wird. Auf diese Weise wird der Restaustenit im Gefüge des erfindungsgemäßen Stahlflachprodukts stabilisiert.

Bei einer unter diese Vorgehensweise fallenden Variante des erfindungsgemäßen Verfahrens werden dann in einem Durchlaufofen folgende Wärmebehandlungsschritte durchlaufen:
Das kaltgewalzte Stahlflachprodukt wird zuerst in einer Heizzone mit einer Aufheizrate von 1 - 8 K/s auf 750 - 870, insbesondere 750 - 850 °C, erwärmt.

Anschließend wird das so erwärmte kaltgewalzte Stahlflachprodukt durch eine Ofenzone geleitet, in der das kaltgewalzte Stahlflachprodukt über eine Haltezeit von 70 - 260 s bei einer Glühtemperatur von 750 - 870 °C, insbesondere 750 - 850 °C, gehalten wird. Abhängig von der im vorangegangenen Arbeitsschritt erreichten Vorwärmtemperatur kommt es dabei zu einer weiteren Erwärmung mit einer Aufheizrate von bis zu 5 K/s.

Das so geglühte kaltgewalzte Stahlflachprodukt wird anschließend einer zweistufigen Kühlung unterzogen, bei der es zunächst mit einer Abkühlrate von 3 - 30 K/s beschleunigt auf eine Zwischentemperatur von 450 - 570 °C abgekühlt wird. Diese Abkühlung kann als Luft- und/oder Gaskühlung ausgeführt werden. Darauf folgt eine langsamere Abkühlung, bei der das kaltgewalzte Stahlflachprodukt mit einer Abkühlrate von 1 - 15 K/s auf 400 - 500 °C abgekühlt wird.

An die jeweilige Abkühlung kann sich eine Überalterungsbehandlung anschließen, bei der das kaltgewalzte Stahlflachprodukt über eine Haltezeit von 150 - 760 s auf einer Temperatur von 250 - 500 °C, insbesondere 250 - 330 °C, gehalten wird. Abhängig von der jeweiligen Eintrittstemperatur kommt es dabei zu einer Abkühlung des kaltgewalzten Stahlflachprodukts mit einer Abkühlrate von bis zu 1,5 K/s.

Auch das in der voranstehend beschriebenen Weise wärmebehandelte kaltgewalzte Stahlflachprodukt kann abschließend einem Dressierwalzen unterzogen werden, um seine mechanischen Eigenschaften weiter zu verbessern. Die dabei eingestellten Dressiergrade liegen auch hier typischerweise im Bereich von 0,1 - 2,0 %, insbesondere 0,1 - 1,0 %.

Das so wärmebehandelte und gegebenenfalls dressiergewalzte, kaltgewalzte Stahlflachprodukt kann anschließend eine Beschichtungsanlage zum elektrolytischen Beschichten durchlaufen, in der die jeweilige metallische Schutzschicht, z. B. eine Zinklegierungsschicht, in an sich bekannter Weise elektrisch-chemisch ("elektrolytisch") auf dem kaltgewalzten Stahlflachprodukt abgeschieden wird. Erfindungsgemäß ist das Stahlflachprodukt durch ein Gefüge gekennzeichnet, das zu 50 - 90 Vol.-% aus Ferrit einschließlich bainitischem Ferrit, zu 5 - 40 Vol.-% aus Martensit, zu bis zu 15 Vol.-% aus Restaustenit und zu bis zu 10 Vol.-% aus herstellungsbedingt unvermeidbaren sonstigen Gefügebestandteilen besteht, wobei der Restaustenitgehalt optimaler Weise im Bereich von 6 - 12 Vol.-% liegt.

Dabei liegen die im Zugversuch gemäß DIN EN ISO 6892 (Probenform 2, Längsproben) ermittelten Kennwerte in folgenden Bereichen:
- R_{p0,2}: mindestens 440 MPa, insbesondere bis zu 550 MPa,
- Rₘ: mindestens 780 MPa, insbesondere bis zu 900 MPa,
- A₈₀: mindestens 14 %,
- n_{10-20/Ag}: mindestens 0,10,
- BH₂: mindestens 25 MPa, insbesondere mindestens 30 MPa.

In der Praxis lassen sich erfindungsgemäße Stahlflachprodukte durch Anwendung des erfindungsgemäßen Verfahrens zuverlässig erzeugen.

In den in den Figuren 1 und 2 wiedergegebenen Diagrammen sind jeweils unterschiedliche Temperaturverläufe dargestellt, die sich einstellen, wenn das kaltgewalzte Stahlflachprodukt eine in erfindungsgemäßer Weise vorgenommene Glühung mit unmittelbar anschließender Schmelztauchbeschichtung durchläuft:
- Vorerwärmung auf eine Vorwärmtemperatur TV mittels einer Aufheizrate RV;
- Halten bei einer maximalen Glühtemperatur TG über eine Glühdauer tG, wobei das Halten eine Fertigerwärmung auf die Glühtemperatur TG umfasst, wenn die Vorwärmtemperatur TV niedriger als die Glühtemperatur TG ist (gestrichelte Linie TV = TG; durchgezogene Linie TV < TG);
- Abkühlen in einer Stufe (Fig. 1) oder zwei Stufen (Fig. 2) mit folgender Maßgabe:
   - Abkühlen des Stahlflachprodukts auf eine Temperatur TE (Fig. 1) oder TE' (Fig. 2),
   - optionales Halten auf der Temperatur TE über eine Dauer tH, wenn die jeweilige Temperatur TE in den für die Temperatur TB des Schmelzenbads vorgesehenen Temperaturbereich fällt, insbesondere gleich der Temperatur TB ist, (Fig. 1)
      oder
   - von der Temperatur TE' ausgehendes weiteres Abkühlen auf eine Temperatur TE", wenn die Temperatur TE' größer als die Obergrenze des für das Schmelzenbad vorgesehenen Temperaturbereichs ist, wobei die im zweiten Kühlschritt erreichte Temperatur TE" in den für die Temperatur TB des Schmelzenbads vorgesehenen Temperaturbereich fällt, insbesondere gleich der Temperatur TB ist, (Fig. 2);
- Durchleiten des Stahlflachprodukts durch ein Schmelzenbad innerhalb einer Durchlaufzeit tB;
- Abkühlen auf Raumtemperatur RT.

Im Diagramm gemäß Fig. 3 ist dagegen beispielhaft ein Temperaturverlauf angegeben, der sich einstellt, wenn das Stahlflachprodukt eine kontinuierliche Glühung ohne anschließende Schmelztauchbeschichtung durchläuft:
- Vorerwärmung auf eine Vorwärmtemperatur TV innerhalb einer Vorwärmdauer tV bei einer Aufheizrate RV;
- Halten bei einer maximalen Glühtemperatur TG über eine Glühdauer tG, wobei das Halten eine Fertigerwärmung auf die Glühtemperatur TG umfasst, wenn die Vorwärmtemperatur TV niedriger als die Glühtemperatur TG ist (gestrichelte Linie TV = TG; durchgezogene Linie TV < TG);
- Abkühlen in zwei Stufen, wobei in der ersten Stufe mit höherer Abkühlgeschwindigkeit auf eine Zwischentemperatur TZ' und anschließend mit geminderter Abkühlgeschwindigkeit auf eine Zwischentemperatur TZ" abgekühlt wird und sich die Abkühlung insgesamt über eine Abkühldauer von tZ erstreckt;
- Durchführen einer Überalterungsbehandlung, bei der das Stahlflachprodukt ausgehend von der Zwischentemperatur TZ" über eine Behandlungsdauer tU mit einer Abkühlrate RU bis zu einer Überalterungstemperatur TU abkühlt;
- Abkühlen auf Raumtemperatur RT.

Zur Überprüfung der durch die Erfindung erzielten Effekte sind neun Stahlschmelzen A - I erschmolzen worden, deren Zusammensetzungen in Tabelle 1 angegeben sind. Bei den Stählen A - H handelt es sich um erfindungsgemäße Stähle, während der Stahl I außerhalb der Erfindung liegt.

Die Stahlschmelzen A-I sind zu Brammen vergossen und nach einer Abkühlung in einem Ofen auf die jeweilige Warmwalzanfangstemperatur WAT erwärmt worden.

Im Zuge des Warmwalzens sind die mit der Warmwalzanfangstemperatur WAT in die Warmwalzstaffel einlaufenden Brammen bei einer Endtemperatur WET zu warmgewalzten Stahlbändern mit einer Dicke WBD warmgewalzt worden. Nach dem Warmwalzen sind die warmgewalzten Stahlbänder auf eine Haspeltemperatur HT abgekühlt worden, bei der sie anschließend zu einem Coil gewickelt worden sind und auf Raumtemperatur abgekühlt werden.

Die so erhaltenen warmgewalzten Stahlbänder sind mit einem jeweiligen Gesamtverformungsgrad KWG zu kaltgewalztem Stahlband mit einer Dicke KBD kaltgewalzt worden.

Die bei der Herstellung der warm- und kaltgewalzten Stahlbänder berücksichtigten Betriebsparameter "Warmwalzanfangstemperatur WAT", "Warmwalzendtemperatur WET", "Dicke des warmgewalzten Stahlbands WBD", "Haspeltemperatur HT", "Gesamtverformungsgrad KWG" und "Dicke des kaltgewalzten Stahlbands KBD" sind in den Tabellen 2 und 3 angegeben.

Die so erhaltenen kaltgewalzten Stahlbänder sind unterschiedlichen Glühversuchen unterzogen worden.

Bei der dem in Fig. 1 dargestellten Verlauf folgenden ersten Variante dieser Versuche sind Stahlbänder in einer konventionellen Schmelztauchbeschichtungsanlage zunächst in einer Vorwärmzone mit einer Aufheizrate RV auf eine Vorwärmtemperatur TV erwärmt worden.

Im unmittelbaren Anschluss an die Vorerwärmung sind die Stahlbänder in einer Haltezone zunächst mit einer Aufheizrate RF auf eine maximale Glühtemperatur TG fertigerwärmt worden, auf der sie anschließend gehalten worden sind. Für den Durchlauf der gesamten Haltezone, d. h. einschließlich der Fertigerwärmung und des Haltens, wurde eine Glühdauer tG benötigt.

Ebenso unterbrechungsfrei folgend sind die kaltgewalzten Stahlbänder dann in einer Stufe mit einer Abkühlrate RE auf eine Temperatur TE abgekühlt worden. Die aus dem Schmelzenbad austretenden Stahlbänder wiesen eine Zn-Legierungsbeschichtung auf, die sie gegen Korrosion schützt.

Die bei der Herstellung der warm- und kaltgewalzten Stahlbänder berücksichtigten Betriebsparameter "Aufheizrate RV", "Vorwärmtemperatur TV", "Aufheizrate RF", "Glühtemperatur TG", "Glühdauer tG", "Abkühlrate rE", "Temperatur TE", "Haltezeit tE", "Abkühlrate RB" und "Badtemperatur TB" sind in Tabelle 4 angegeben.

Bei der dem in Fig. 2 dargestellten Verlauf folgenden zweiten Variante dieser Versuche sind Stahlbänder wiederum in einer konventionellen Schmelztauchbeschichtungsanlage zunächst in einer Vorwärmzone mit einer Aufheizrate RV auf eine Vorwärmtemperatur TV erwärmt worden. Im unmittelbaren Anschluss an die Vorerwärmung sind die Stahlbänder in einer zweiten Zone des jeweiligen Ofens eingelaufen. Sofern ihre Vorerwärmungstemperatur TV weniger als die vorgeschriebene maximale Glühtemperatur TG betrug, sind die Stahlbänder dabei mit einer Aufheizrate RF auf die geforderte maximale Glühtemperatur TG fertigerwärmt worden. Die auf die jeweilige Glühtemperatur TG erwärmten Stahlbänder sind dann über eine Glühdauer tG bei dieser Temperatur gehalten worden. Im unterbrechungsfreien Anschluss sind die kaltgewalzten Stahlbänder dann in zwei Stufen abgekühlt worden. In der ersten Stufe der Abkühlung sind die Stahlbänder mit einer vergleichbar geringen Abkühlrate RE' auf eine Zwischentemperatur TE' abgekühlt worden. Mit Erreichen der Zwischentemperatur TE' sind die jeweiligen Stahlbänder mit erhöhter Abkühlrate RE schnell auf die jeweilige Temperatur TE abgekühlt worden. Die aus dem Schmelzenbad austretenden Stahlbänder wiesen eine Zn-Legierungsbeschichtung auf, die sie gegen Korrosion schützt.

Die bei der Herstellung der warm- und kaltgewalzten Stahlbänder berücksichtigten Betriebsparameter "Aufheizrate RV", "Vorwärmtemperatur TV", "Aufheizrate RF", "Glühtemperatur TG", "Glühdauer tG", "Abkühlrate RE'", "Zwischentemperatur TE'", "Abkühlrate RE", "Temperatur TE", "Haltezeit tE", "Abkühlrate RB" und "Temperatur TB" sind in Tabelle 5 angegeben.

Bei der dem in Fig. 3 dargestellten Verlauf folgenden dritten Variante der Versuche sind Stahlbänder in einer konventionellen Wärmebehandlungsanlage zunächst in einer Vorwärmzone mit einer Aufheizrate RV auf eine Vorwärmtemperatur TV erwärmt worden. Im unmittelbaren Anschluss an die Vorerwärmung sind die Stahlbänder in einer zweiten Zone des jeweiligen Ofens eingelaufen. Sofern ihre Vorerwärmungstemperatur TV weniger als die vorgeschriebene maximale Glühtemperatur TG betrug, sind die Stahlbänder in dieser Haltezone mit einer Aufheizrate RG auf die geforderte maximale Glühtemperatur TG fertigerwärmt worden. Die auf die jeweilige Glühtemperatur TG erwärmten Stahlbänder sind anschließend bei dieser Temperatur gehalten worden. Die Fertigerwärmung und das Halten erfolgten dabei ebenfalls insgesamt in einer Glühdauer tG.

Im unterbrechungsfreien Anschluss sind die kaltgewalzten Stahlbänder daraufhin in zwei Stufen abgekühlt worden. In der ersten Stufe der Abkühlung sind die Stahlbänder mit einer vergleichbar hohen Abkühlrate RZ' auf eine Zwischentemperatur TZ' durch Einsatz einer Gasjetkühlung abgekühlt worden. Mit Erreichen der Zwischentemperatur TZ' wurde die Gasjetkühlung beendet und es erfolgte eine Rollenkühlung mit einer verminderten Abkühlrate RZ" bis auf eine Zwischentemperatur TZ". An die zweistufige Abkühlung schloss sich eine Überalterungsbehandlung an, über die das jeweilige Stahlband ausgehend von der Zwischentemperatur TZ" mit einer Abkühlrate RU auf die Überalterungstemperatur TU abgekühlt worden ist.

Die bei der Herstellung der warm- und kaltgewalzten Stahlbänder berücksichtigten Betriebsparameter "Aufheizrate RV", "Vorwärmtemperatur TV", "Aufheizrate RG", "Glühtemperatur TG", "Glühdauer tG", "Abkühlrate RZ'", "Zwischentemperatur TZ'", "Abkühlrate RZ"", "Zwischentemperatur TZ"", "Abkühlrate RU" und "Überalterungstemperatur TU" sind in Tabelle 6 angegeben.

Jedes der durch die voranstehend beschriebenen Versuche erhaltenen kaltgewalzten Stahlbleche ist jeweils abschließend mit einem Dressierwalzgrad DG dressiergewalzt worden. Dies gilt sowohl für die in den ersten beiden Versuchsreihen schmelztauchbeschichteten Stahlbänder als auch für die Stahlbänder, die die dritte Versuchsreihe durchlaufen haben.

An den in der voranstehend beschriebenen Weise erzeugten kaltgewalzten Stahlbändern sind die Dehngrenze Rp0,2, die Zugfestigkeit Rm, die Dehnung A80, der n-Wert (10-20/Ag) und die Zusammensetzung des Gefüges bestimmt worden, wobei diese Eigenschaften jeweils an Proben längs zur Walzrichtung bestimmt worden sind.

Zusätzlich ist das Verhalten im V-bend nach DIN EN ISO 7438 ermittelt worden. Das Verhältnis des minimalen Biegeradius, also des Radius, bei dem kein sichtbarer Riss auftritt, zur Blechdicke soll hier höchstens 1,5 betragen und überschreitet idealer Weise 1,0 nicht.

Ebenso ist im Biegeversuch nach DIN EN ISO 7438 (Probenabmessung Blechdicke* 20mm^{∗}120mm) der minimale Biegedomdurchmesser bestimmt worden, bei dem keine sichtbare Schädigung auftritt. Er sollte 2^{∗}Blechdicke, idealer Weise 1,5^{∗}Blechdicke, betragen. In Bezug auf die vorliegende Erfindung bedeutet dies, dass der maximale Biegedomdurchmesser 4,8 mm nicht überschreiten soll.

Schließlich ist an gestanzten Proben von den in der voranstehend beschriebenen Weise erzeugten kaltgewalzten Stahlbändern die Lochaufweitung nach ISO 16630 mit einem Lochdurchmesser von 10 mm mit einer Ziehgeschwindigkeit von 0,8 mm/s bestimmt worden. Sie beträgt mindestens 14 %, idealer Weise mindestens 16 %.

In Tabelle 7 sind für die insgesamt 58 in der voranstehend beschriebenen Weise durchgeführten Versuche angegeben, welcher der jeweils in Tabelle 1 angegebenen Stähle verarbeitet worden ist, welche der in Tabelle 2 angegebenen Warmwalzvarianten angewendet worden ist, welche der in Tabelle 3 angegebenen Kaltwalzvarianten zum Einsatz gekommen ist und welche der in den Tabellen 4, 5 und 6 jeweils angegebenen Glühverfahrensvarianten von dem jeweiligen kaltgewalzten Stahlband durchlaufen worden ist. Des Weiteren sind in Tabelle 7 der jeweilige Dressiergrad DG, die mechanischen Eigenschaften und die Zusammensetzung des Gefüges sowie die nach DIN EN ISO 7438 ("V-bend", "U-bend") und DIN ISO 16630 ("Lochaufweitung") ermittelten Eigenschaften angegeben.

**Tabelle 1**

| Stahl | C | Si | Mn | P | S | Al | Cr | Nb | Mo | N | B | Ti | Ni | Cu | Summe |
|---|---|---|---|---|---|---|---|---|---|---|---|---|---|---|---|
| A | 0,162 | 0,117 | 1,97 | 0,013 | 0,0005 | 0,379 | 0,115 | 0,020 | 0,003 | 0,0031 | 0,0003 | 0,005 | 0,019 | 0,018 | 2,82 |
| B | 0,154 | 0,112 | 1,96 | 0,012 | 0,0009 | 0,380 | 0,112 | 0,017 | 0,019 | 0,0076 | 0,0002 | 0,009 | 0,069 | 0,024 | 2,88 |
| C | 0,124 | 0,194 | 2,05 | 0,011 | 0,0007 | 0,353 | 0,090 | 0,034 | 0,009 | 0,0029 | 0,0005 | 0,007 | 0,024 | 0,005 | 2,91 |
| D | 0,171 | 0,052 | 1,91 | 0,018 | 0,0026 | 0,340 | 0,153 | 0,027 | 0,003 | 0,0060 | 0,0003 | 0,003 | 0,032 | 0,030 | 2,75 |
| E | 0,143 | 0,085 | 2,18 | 0,008 | 0,0010 | 0,272 | 0,051 | 0,012 | 0,094 | 0,0043 | 0,0003 | 0,002 | 0,044 | 0,049 | 2,95 |
| F | 0,169 | 0,135 | 1,95 | 0,017 | 0,0028 | 0,210 | 0,179 | 0,029 | 0,025 | 0,0037 | 0,0004 | 0,004 | 0,026 | 0,017 | 2,77 |
| G | 0,174 | 0,097 | 1,94 | 0,010 | 0,0022 | 0,481 | 0,113 | 0,024 | 0,038 | 0,0027 | 0,0002 | 0,006 | 0,014 | 0,009 | 2,91 |
| H | 0,152 | 0,135 | 2,11 | 0,006 | 0,0019 | 0,371 | 0,194 | 0,039 | 0,050 | 0,0031 | 0,0006 | 0,005 | 0,018 | 0,052 | 3,14 |
| I | 0,164 | 0,120 | 1,91 | 0,014 | 0,0010 | 0,067 | 0,110 | 0,021 | 0,004 | 0,0026 | 0,0005 | 0,004 | 0,017 | 0,038 | 2,47 |

| | | | | | | | | | | | | | | | |
|---|---|---|---|---|---|---|---|---|---|---|---|---|---|---|---|
| (alle Angaben in Gew.-%, Rest Eisen und unvermeidbare Verunreinigungen) | | | | | | | | | | | | | | | |

**Tabelle 2**

| Warmwalzen | | | |
|---|---|---|---|
| | WAT | WET | HT |
| | [°C] | [°C] | [°C] |
| I | 1050 | 920 | 550 |
| II | 1200 | 920 | 550 |
| III | 1150 | 880 | 550 |
| IV | 1150 | 950 | 580 |
| V | 1150 | 900 | 490 |
| VI | 1150 | 920 | 610 |
| VII | 1150 | 920 | 550 |

**Tabelle 3**

| Kaltwalzen | | | |
|---|---|---|---|
| | WBD | KWG | KBD |
| | [mm] | [%] | [mm] |
| a | 2,29 | 65 | 0,8 |
| b | 2,86 | 65 | 1,0 |
| c | 5,00 | 80 | 1,0 |
| d | 4,44 | 55 | 2,0 |
| e | 5,00 | 60 | 2,0 |
| f | 4,00 | 40 | 2,4 |

**Tabelle 4**

| | Heizzone (Erwärmen) | | Haltezone (Fertigerwärmen-Halten) | | | Gasjetkühlung (1. Kühlschritt) | | | Zinkbad | |
|---|---|---|---|---|---|---|---|---|---|---|
| | RV | TV | RF | TG | tG | RE | TE | tE | RB | TB |
| | [°C/s] | [°C] | [°C/s] | [°C] | [s] | [°C/s] | [s] | [°C] | [°C/s] | [°C] |
| 1.1 | 18,7 | 795 | 1 | 860 | 17,2 | 5,1 | 505 | | 1,6 | 460 |
| 1.2 | 18,3 | 780 | 1,2 | 855 | 17,2 | 5,1 | 500 | | 1,6 | 455 |
| 1.3 | 22,9 | 720 | 1,9 | 810 | 12,3 | 6,6 | 475 | | 0,6 | 465 |
| 1.4 | 20,9 | 800 | 0,6 | 835 | 15,5 | 5,1 | 515 | | 2,3 | 455 |
| 1.5 | 10,4 | 700 | 0,9 | 790 | 23,6 | 3,0 | 460 | 39,6 | 0 | 460 |
| 1.6 | 34,6 | 740 | 2,8 | 820 | 8,6 | 8,9 | 520 | | 4,5 | 455 |
| 1.7 | 38,2 | 760 | 3,7 | 860 | 8,0 | 13,6 | 460 | 13,4 | 0 | 460 |

**Tabelle 5**

| | Heizzone (Erwärmen) | | Haltezone (Fertigerwärmen-Halten) | | | Langsamkühlung (1. Kühlschritt) | | Schnellkühlung (2. Kühlschritt) | | | Zinkbad | |
|---|---|---|---|---|---|---|---|---|---|---|---|---|
| | RV | TV | RF | TG | tG | RE' | TE' | RE | TE | tE" | RB | TB |
| | [°C/s] | [°C] | [°C/s] | [°C] | [s] | [°C/s] | [°C] | [°C/s] | [°C] | [s] | [°C/s] | [°C] |
| 2.1 | 7,2 | 760 | 0,2 | 780 | | 1 | 640 | 21,1 | 460 | 96 | | 460 |
| 2.2 | 23,9 | 860 | 0 | 860 | 39 | 5,9 | 730 | 85,9 | 510 | | 2,3 | 455 |
| 2.3 | 6,4 | 800 | 0 | 800 | 147 | 2,4 | 680 | 40,1 | 460 | 69 | | 460 |
| 2.4 | 11,1 | 800 | 0,2 | 820 | | 3,4 | 650 | 25,5 | 510 | | 1 | 460 |
| 2.5 | 12,7 | 860 | 0 | 860 | 74 | 4,1 | 680 | 46,9 | 455 | 45 | | 455 |
| 2.6 | 15,9 | 780 | 1.4 | 830 | | 7,6 | 650 | 15,2 | 520 | | 0,7 | 465 |

**Tabelle 6**

| | Heizzone (Erwärmen) | | Haltezone (Fertigerwärmen-Halten) | | | Gasjetkühlung (1. Kühlschritt) | | Rollenkühlung (2. Kühlschritt) | | Überalterung | |
|---|---|---|---|---|---|---|---|---|---|---|---|
| | RV | TV | RG | TG | tG | RZ' | TZ' | RZ" | TZ" | RU | TU |
| | [°C/s] | [°C] | [°C/s] | [°C] | [s] | [°C/s] | [°C] | [°C/s] | [°C] | [°C/s] | [°C] |
| 3.1 | 2,3 | 750 | 0,7 | 850 | - | 10,9 | 550 | 3,3 | 470 | 0,4 | 290 |
| 3.2 | 2,3 | 810 | | 810 | 170 | 10,1 | 500 | 1,1 | 470 | 0,4 | 260 |
| 3.3 | 2,9 | 830 | | 830 | 140 | 11,7 | 560 | 4,5 | 470 | 0,4 | 320 |
| 3.4 | 1,7 | 780 | | 780 | 220 | 5,8 | 550 | 2,3 | 470 | 0,3 | 290 |
| 3.5 | 4,3 | 810 | 0,2 | 830 | | 26,2 | 450 | 2,4 | 420 | 0,5 | 290 |
| 3.6 | 5,3 | 850 | | 850 | 75 | 21,7 | 550 | 4,2 | 500 | 0,9 | 290 |

**Tabelle 7 (Teil 1)**

| | Stahl | Warmwalzen | Kaltwalzen | Glühung | D | R_{p0,2} | Rₘ | A80 | n-Wert | Gefüge [Vol.-%] | | | | V-bend | U-bend | Lochaufweitung |
|---|---|---|---|---|---|---|---|---|---|---|---|---|---|---|---|---|
| | | | | | G [%] | [MPa] | [MPa] | [%] | | Ferrit | Martensit | Rest-Austenit | Sonstige | [minR1/d] | [D1] | |
| 1 | A | I | a | 1.7 | 0,6 | 453 | 824 | 18,6 | 0,131 | 70 | 20 | 9,5 | 0,5 | 0,63 | 0,8 | 15 |
| 2 | A | I | b | 1.1 | 0,6 | 475 | 843 | 16,7 | 0,113 | 60 | 30 | 6,5 | 3,5 | 1,50 | 1 | 16 |
| 3 | A | I | d | 1.1 | 0,6 | 486 | 860 | 17,6 | 0,133 | 50 | 40 | 8 | 2 | 0,75 | 4 | 18 |
| 4 | A | II | e | 1.2 | 0,2 | 442 | 784 | 20,4 | 0,148 | 80 | 5 | 12,5 | 2,5 | 0,50 | 4 | 25 |
| 5 | B | II | e | 1.2 | 0,6 | 464 | 820 | 19,3 | 0,151 | 70 | 25 | 5 | 0 | 0,25 | 2 | 14 |
| 6 | B | III | c | 1.5 | 0,3 | 444 | 812 | 20,9 | 0,152 | 70 | 15 | 11 | 4 | 0,50 | 2 | 16 |
| 7 | C | III | f | 1.4 | 0,6 | 485 | 829 | 20,2 | 0,180 | 60 | 30 | 9 | 1 | 0,63 | 2,4 | 15 |
| 8 | C | IV | b | 1.5 | 0,6 | 473 | 792 | 20,5 | 0,175 | 75 | 15 | 7 | 3 | 1,00 | 1 | 14 |
| 9 | D | IV | a | 1.3 | 0,6 | 456 | 782 | 19,8 | 0,137 | 76 | 10 | 6,5 | 8,6 | 1,25 | 1,6 | 17 |
| 10 | D | V | b | 1.3 | 0,6 | 481 | 809 | 17,8 | 0,131 | 70 | 20 | 8 | 2 | 1,00 | 1 | 19 |
| 11 | E | V | c | 1.5 | 0,6 | 443 | 834 | 18,8 | 0,132 | 65 | 25 | 9,5 | 0,5 | 1,50 | 2 | 19 |
| 12 | E | VI | f | 1.6 | 0,6 | 482 | 794 | 19,5 | 0,134 | 80 | 10 | 7,5 | 2,5 | 0,83 | 4,8 | 15 |
| 13 | F | VI | a | 1.8 | 0,6 | 452 | 812 | 17,0 | 0,116 | 75 | 10 | 10,6 | 4,5 | 0,63 | 0,8 | 21 |
| 14 | F | VI | f | 1.5 | 0,6 | 490 | 795 | 20,4 | 0,150 | 70 | 20 | 8,5 | 1,5 | 1,04 | 4,8 | 16 |
| 15 | G | VII | d | 1.3 | 0,6 | 454 | 817 | 21,4 | 0,151 | 65 | 20 | 10 | 5 | 0,75 | 4 | 19 |
| 16 | G | I | e | 1.7 | 0,3 | 441 | 813 | 23,4 | 0,156 | 65 | 15 | 13,5 | 6,5 | 0,60 | 2 | 23 |
| 17 | H | VII | a | 1.2 | 0,7 | 501 | 849 | 14,7 | 0,111 | 55 | 36 | 6,5 | 3,5 | 1,25 | 0,8 | 15 |
| 18 | H | VII | f | 1.2 | 1,0 | 535 | 813 | 17,0 | 0,116 | 80 | 10 | 8,5 | 1,5 | 0,63 | 4,8 | 17 |
| 19 | A | I | b | 2.1 | 0,6 | 495 | 843 | 16,7 | 0,113 | 60 | 30 | 6 | 4 | 0,50 | 1 | 15 |
| 20 | A | I | d | 2.2 | 0,6 | 449 | 818 | 19,4 | 0,138 | 70 | 20 | 7,5 | 2,5 | 1,25 | 4 | 20 |
| 21 | A | II | e | 2.4 | 0,2 | 480 | 817 | 20,3 | 0,142 | 76 | 15 | 5 | 5 | 1,50 | 2 | 14 |
| 22 | B | II | e | 2.2 | 0,6 | 449 | 798 | 20,3 | 0,157 | 75 | 10 | 14 | 1 | 1,00 | 4 | 18 |
| 23 | B | III | c | 2.5 | 0,3 | 459 | 787 | 19,1 | 0,134 | 70 | 15 | 10,5 | 4,5 | 1,50 | 2 | 20 |
| 24 | C | III | f | 2.4 | 0,6 | 496 | 784 | 20,8 | 0,192 | 75 | 10 | 15 | 0 | 0,63 | 2,4 | 24 |
| 25 | C | IV | b | 2.5 | 0,6 | 485 | 802 | 18,0 | 0,142 | 80 | 15 | 5 | 0 | 2,00 | 2 | 14 |
| 26 | D | IV | a | 2.3 | 0,6 | 466 | 796 | 19,6 | 0,135 | 80 | 10 | 8 | 2 | 1,25 | 1,6 | 19 |
| 27 | D | V | b | 2.3 | 0,6 | 450 | 816 | 18,1 | 0,113 | 76 | 15 | 9,5 | 0,5 | 1,00 | 1 | 16 |
| 28 | E | V | c | 2.5 | 0,6 | 479 | 842 | 16,7 | 0,115 | 60 | 35 | 6 | 0 | 1,50 | 2 | 15 |
| 29 | E | VI | f | 2.5 | 0,6 | 461 | 825 | 17,3 | 0,119 | 65 | 25 | 9 | 1 | 0,63 | 2,4 | 17 |
| 30 | F | VI | a | 2.6 | 0,6 | 509 | 804 | 19,2 | 0,146 | 65 | 20 | 13,5 | 1,5 | 0,63 | 0,8 | 16 |

**Tabelle 7 (Teil 2)**

| | Stahl | Warmwalzen | Kaltwalzen | Glühung | DG | R_{p0,2} | Rₘ | A80 | n-Wert | Gefüge [Vol.-%] | | | | V-bend | U-bend | Lochaufweitung |
|---|---|---|---|---|---|---|---|---|---|---|---|---|---|---|---|---|
| | | | | | [%] | [MPa] | [MPa] | [%] | | Ferrit | Martensit | Rest-Austenit | Sonstige | [minR1/d] | [D1] | |
| 31 | F | VI | f | 2.5 | 0,6 | 464 | 794 | 21,3 | 0,152 | 70 | 10 | 14,5 | 5,5 | 0,83 | 4,8 | 21 |
| 32 | G | VII | d | 2.3 | 0,6 | 495 | 857 | 17,4 | 0,117 | 50 | 40 | 6 | 4 | 1,25 | 4 | 15 |
| 33 | G | I | e | 2.6 | 0,3 | 447 | 832 | 19,9 | 0,133 | 70 | 20 | 8,5 | 1,5 | 1,00 | 4 | 19 |
| 34 | H | VII | a | 2.1 | 0,7 | 473 | 833 | 15,9 | 0,129 | 70 | 20 | 8 | 2 | 1,25 | 0,8 | 18 |
| 35 | H | VII | f | 2.2 | 0,9 | 490 | 808 | 17,5 | 0,120 | 75 | 15 | 7 | 3 | 1,04 | 4,8 | 19 |
| 36 | A | I | b | 3.1 | 0,6 | 481 | 821 | 21,2 | 0,150 | 70 | 10 | 14 | 6 | 1,00 | 1 | 20 |
| 37 | A | I | d | 3.2 | 0,6 | 538 | 844 | 20,5 | 0,148 | 65 | 26 | 8,5 | 1,5 | 0,75 | 4 | 19 |
| 38 | A | II | e | 3.4 | 0,2 | 445 | 805 | 20,1 | 0,146 | 75 | 10 | 9,5 | 5,5 | 0,50 | 4 | 18 |
| 39 | B | II | e | 3.2 | 0,6 | 441 | 785 | 20,4 | 0,123 | 85 | 8 | 6,5 | 3,5 | 0,50 | 2 | 16 |
| 40 | B | III | c | 3.5 | 0,3 | 524 | 825 | 18,4 | 0,121 | 70 | 20 | 5,6 | 4,5 | 1,00 | 2 | 15 |
| 41 | C | III | f | 3.4 | 0,6 | 469 | 813 | 18,4 | 0,126 | 66 | 20 | 10,5 | 4,5 | 1,25 | 2,4 | 16 |
| 42 | C | IV | b | 3.5 | 0,6 | 475 | 801 | 18,5 | 0,175 | 70 | 15 | 16 | 0 | 0,50 | 2 | 24 |
| 43 | D | IV | a | 3.3 | 0,6 | 497 | 806 | 20,3 | 0,136 | 75 | 10 | 10 | 6 | 0,63 | 1,6 | 20 |
| 44 | D | V | b | 3.3 | 0,6 | 497 | 789 | 22,1 | 0,148 | 70 | 10 | 13,5 | 6,5 | 0,60 | 1 | 22 |
| 45 | E | V | c | 3.6 | 0,6 | 454 | 824 | 17,8 | 0,115 | 75 | 15 | 7,5 | 2,5 | 1,50 | 1 | 15 |
| 46 | E | VI | f | 3.5 | 0,6 | 497 | 842 | 17,4 | 0,114 | 60 | 30 | 7 | 3 | 0,83 | 4,8 | 14 |
| 47 | F | VI | a | 3.6 | 0,6 | 506 | 832 | 17,8 | 0,116 | 65 | 25 | 8,6 | 1,6 | 1,25 | 0,8 | 16 |
| 48 | F | VI | f | 3.5 | 0,6 | 473 | 825 | 20,6 | 0,144 | 70 | 15 | 12,5 | 2,5 | 0,83 | 4,8 | 21 |
| 49 | G | VII | d | 3.3 | 0,6 | 450 | 837 | 19,1 | 0,125 | 65 | 25 | 9 | 1 | 1,00 | 4 | 17 |
| 50 | G | I | e | 3.6 | 0,3 | 461 | 830 | 18,8 | 0,130 | 66 | 25 | 8 | 2 | 1,25 | 4 | 19 |
| 51 | H | VII | a | 3.1 | 0,7 | 463 | 803 | 19,3 | 0,143 | 70 | 15 | 11 | 4 | 1,25 | 0,8 | 20 |
| 52 | H | VII | f | 3.2 | 0,9 | 445 | 818 | 17,3 | 0,122 | 70 | 20 | 5,5 | 4,6 | 0,00 | 2,4 | 17 |
| 53 | I | II | a | 3.1 | 0,6 | 438 | 776 | 21,6 | 0,159 | 80 | 4 | 5 | 17 | 1,25 | 1,6 | 14 |
| 54 | I | II | a | 2.1 | 0,6 | 427 | 715 | 15,8 | 0,098 | 90 | 5 | 4 | 1 | 1,88 | 3,2 | II |
| 55 | I | II | a | 2.2 | 0,6 | 507 | 740 | 16,0 | 0,125 | 75 | 5 | 5 | 15 | 1,25 | 2,4 | 14 |
| 56 | I | II | a | 1.1 | 0,6 | 517 | 858 | 16,6 | 0,101 | 50 | 42 | 4 | 4 | 1,88 | 3,2 | 12 |
| 57 | I | II | a | 1.2 | 0,6 | 439 | 750 | 16,1 | 0,108 | 85 | 5 | 3,6 | 6,5 | 1,25 | 1,6 | 14 |
| 58 | I | II | a | 3.2 | 0,6 | 439 | 760 | 16,6 | 0,108 | 90 | 3 | 4 | 3 | 1,88 | 3,22 | 10 |
| | | | | | | | | | | | | | | | | |
| | | | | | | | | | | | | | | | | |

## Patentansprüche

1. Kaltgewalztes Stahlflachprodukt, das folgende Zusammensetzung in Gew.-% aufweist
| | | |
|---|---|---|
| C: | 0,12 | - 0,18 %; |
| Si: | 0,05 | - 0,2 %; |
| Mn: | 1,9 | - 2,2 %; |
| Al: | 0,2 | - 0,5 %; |
| Cr: | 0,05 | - 0,2 %; |
| Nb: | 0,01 | - 0,06 %; |
Rest Fe und herstellungsbedingt unvermeidbare Verunreinigungen, zu denen Gehalte an Phosphor, Schwefel, Stickstoff, Molybdän, Bor, Titan, Nickel und Kupfer mit der Maßgabe gehören, dass für ihre Gehalte jeweils gilt:
| | | |
|---|---|---|
| P: | ≤ | 0, 02 %, |
| S: | ≤ | 0,003 %, |
| N: | ≤ | 0,008 %, |
| Mo: | ≤ | 0,1 %, |
| B: | ≤ | 0,0007 %, |
| Ti: | ≤ | 0,01 %, |
| Ni: | ≤ | 0,1 %, |
| Cu: | ≤ | 0,1 %, |
wobei die Summe der Gehalte an C, Si, Mn, Al, Cr und Nb 2,5 - 3,5 Gew.-% beträgt und das ein Gefüge aufweist, das zu 50 - 90 Vol.-% aus Ferrit einschließlich bainitischem Ferrit, zu 5 - 40 Vol.-% aus Martensit, zu bis zu 15 Vol.-% aus Restaustenit und bis zu 10 Vol.-% aus herstellungsbedingt unvermeidbaren sonstigen Gefügebestandteilen besteht, wobei seine Dehngrenze R_{p0,2} mindestens 440 MPa, seine Zugfestigkeit Rm mindestens 780 MPa, seine Bruchdehnung A80 mindestens 14 %, sein n_{10-20/Ag} mindestens 0,1 und sein BH2-Wert mindestens 25 MPa beträgt, jeweils im Zugversuch gemäß DIN EN ISO 6892, Probenform 2, Längsproben, ermittelt.

2. Stahlflachprodukt nach Anspruch 1, **dadurch gekennzeichnet, dass** sein Mo-Gehalt höchstens 0,05 Gew.-% beträgt.

3. Stahlflachprodukt nach Anspruch 1 oder 2, **dadurch gekennzeichnet, dass** sein Gehalt an Restaustenit 6 - 12 Vol.-% beträgt.

4. Verfahren zur Herstellung eines gemäß einem der Ansprüche 1 bis 3 beschaffenen kaltgewalzten Stahlflachprodukts umfassend folgende Arbeitsschritte:
a) Vergießen eines Stahls folgender Zusammensetzung in Gew.-% zu einem Vorprodukt: C: 0,12 - 0,18 %, Si: 0,05 - 0,2 %, Mn: 1,9 - 2,2 %, Al: 0,2 - 0,5 %, Cr: 0,05 - 0,2 %, Nb: 0,01 - 0,06 %, Rest Eisen und unvermeidbare Verunreinigungen, zu denen Gehalte an Phosphor, Schwefel, Stickstoff, Molybdän, Bor, Titan, Nickel und Kupfer mit der Maßgabe gehören, dass für ihre Gehalte jeweils gilt: P: ≤ 0,02%, S: ≤ 0,003%, N: ≤ 0,008%, Mo: ≤ 0,1%, B: ≤ 0,0007 %, Ti: ≤ 0,01 %, Ni: ≤ 0,1 %, Cu ≤ 0,1%, wobei die Summe der Gehalte an C, Si, Mn, Al, Cr und Nb 2,5 - 3,5 Gew.-% beträgt;
b) Warmwalzen des Vorprodukts zu einem Warmband mit einer Dicke von 2 bis 5,5 mm, wobei die Warmwalzanfangstemperatur 1000 - 1300 °C und die Warmwalzendtemperatur 840 - 950 °C beträgt;
c) Haspeln des Warmbands zu einem Coil bei einer Haspeltemperatur von 480 - 610 °C;
d) Kaltwalzen des Warmbands zu einem 0,6 - 2,4 mm dicken kaltgewalzten Stahlflachprodukt, wobei der über das Kaltwalzen erzielte Kaltwalzgrad 40 - 80 % beträgt;
e) im kontinuierlichen Durchlauf erfolgendes Glühen des kaltgewalzten Stahlflachprodukts, wobei
e.1) das kaltgewalzte Stahlflachprodukt zunächst in einer Vorwärmstufe mit einer Aufheizrate von 0,2 - 45 °C/s auf eine Vorwärmtemperatur von bis zu 870 °C erwärmt wird,
e.2) das kaltgewalzte Stahlflachprodukt anschließend in einer Haltestufe über eine Glühdauer von 8 - 260 s bei einer Glühtemperatur von 750 - 870 °C gehalten wird, wobei optional das vorerwärmte Stahlflachprodukt innerhalb der Haltestufe auf die jeweilige Glühtemperatur fertigerwärmt wird,
e.3) das kaltgewalzte Stahlflachprodukt nach Ende der Glühdauer mit einer Abkühlrate von 0,5 - 110 K/s abgekühlt wird.

5. Verfahren nach Anspruch 4, **dadurch gekennzeichnet, dass** das Vorprodukt vor dem Arbeitsschritt b) über eine Aufheizdauer von bis zu 500 Minuten auf die jeweilige Warmwalzanfangstemperatur erwärmt wird.

6. Verfahren nach Anspruch 4, **dadurch gekennzeichnet, dass** das Vorprodukt nach dem Arbeitsschritt a) auf die jeweilige Warmwalzanfangstemperatur abgekühlt und unmittelbar anschließend dem Warmwalzen zugeführt wird.

7. Verfahren nach einem der Ansprüche 4 bis 6, **dadurch gekennzeichnet, dass** das kaltgewalzte Stahlflachprodukt eine Schmelztauchbeschichtung durchläuft, die sich im kontinuierlichen Durchlauf an den Arbeitsschritt e.3) anschließt, und **dass** die Temperatur, auf die das kaltgewalzte Stahlflachprodukt im Arbeitsschritt e.3) abgekühlt wird, 455 - 550 °C beträgt.

8. Verfahren nach einem der Ansprüche 4 bis 6, **dadurch gekennzeichnet, dass** das kaltgewalzte Stahlflachprodukt im Arbeitsschritt e.3) auf Raumtemperatur abgekühlt wird.

9. Verfahren nach Anspruch 8, **dadurch gekennzeichnet, dass** das kaltgewalzte Stahlflachprodukt im Arbeitsschritt e.3) in mindestens zwei Abkühlschritten abgekühlt wird.

10. Verfahren nach Anspruch 8 oder 9, **dadurch gekennzeichnet, dass** das kaltgewalzte Stahlflachprodukt im Arbeitsschritt e.3) auf 250 - 500 °C abgekühlt und in diesem Temperaturbereich für bis zu 760 s gehalten wird, um eine Überalterungsbehandlung durchzuführen, und **dass** das kaltgewalzte Stahlflachprodukt anschließend fertig abgekühlt wird.

11. Verfahren nach einem der Ansprüche 8 bis 10, **dadurch gekennzeichnet, dass** das kaltgewalzte Stahlflachprodukt nach der Abkühlung auf Raumtemperatur elektrolytisch mit einer metallischen Schutzbeschichtung belegt wird.

12. Verfahren nach einem der Ansprüche 4 bis 10, **dadurch gekennzeichnet, dass** das kaltgewalzte Stahlflachprodukt abschließend mit einem Dressiergrad von 0,1 - 2,0 % dressiergewalzt wird.

## Claims

1. Cold-rolled flat steel product having the following composition in % by weight:
| | |
|---|---|
| C: | 0.12 - 0.18%; |
| Si: | 0.05 - 0.2%; |
| Mn: | 1.9 - 2.2%; |
| Al: | 0.2 - 0.5%; |
| Cr: | 0.05 - 0.2%; |
| Nb: | 0.01 - 0.06%; |
balance: Fe and unavoidable preparation-related impurities, which include contents of phosphorus, sulfur, nitrogen, molybdenum, boron, titanium, nickel and copper with the proviso that the following respectively apply in respect of their contents:
| | |
|---|---|
| P: | ≤ 0.02%, |
| S: | ≤ 0.003%, |
| N: | ≤ 0.008%, |
| Mo: | ≤ 0.1%, |
| B: | ≤ 0.0007%, |
| Ti: | ≤ 0.01%, |
| Ni: | ≤ 0.1%, |
| Cu: | ≤ 0.1%, |
wherein the sum total of the contents of C, Si, Mn, Al, Cr and Nb is 2.5-3.5% by weight, and said cold-rolled steel product having a microstructure that consists of 50-90% by volume of ferrite, including bainitic ferrite, of 5-40% by volume of martensite, of up to 15% by volume of residual austenite and up to 10% by volume of other unavoidable preparation-related microstructure constituents, wherein its yield point R_{p0.2} is at least 440 MPa, its tensile strength Rm is at least 780 MPa, its elongation at break A80 is at least 14%, its n_{10-20/Ag} is at least 0.1 and its BH2 value is at least 25 MPa, determined in each case in a tensile test according to DIN EN ISO 6892, sample shape 2, longitudinal samples.

2. Flat steel product according to Claim 1, **characterized in that** its Mo content is not more than 0.05% by weight.

3. Flat steel product according to Claim 1 or 2, **characterized in that** its residual austenite content is 6-12% by volume.

4. Method for producing a cold-rolled flat steel product having the characteristics according to one of Claims 1 to 3, comprising the following steps:
a) casting a steel of the following composition in % by weight to form a precursor: C: 0.12-0.18%, Si: 0.05-0.2%, Mn: 1.9-2.2%, Al: 0.2-0.5%, Cr: 0.05-0.2%, Nb: 0.01-0.06%, balance: iron and unavoidable impurities, which include contents of phosphorus, sulfur, nitrogen, molybdenum, boron, titanium, nickel and copper with the proviso that the following respectively apply in respect of their contents: P: ≤ 0.02%, S: ≤ 0.003%, N: ≤ 0.008%, Mo: ≤ 0.1%, B: ≤ 0.0007%, Ti: ≤ 0.01%, Ni: ≤ 0.1%, Cu ≤ 0.1%, wherein the sum total of the contents of C, Si, Mn, Al, Cr and Nb is 2.5-3.5% by weight;
b) hot rolling the precursor to form a hot strip with a thickness of 2 to 5.5 mm, wherein the hot rolling start temperature is 1000-1300°C and the hot rolling end temperature is 840-950°C;
c) coiling the hot strip to form a coil at a coiling temperature of 480-610°C;
d) cold rolling the hot strip to form a cold-rolled flat steel product of thickness 0.6-2.4 mm, wherein the degree of cold rolling achieved by the cold rolling is 40-80%;
e) annealing the cold-rolled flat steel product in a continuous run, wherein
e.1) the cold-rolled flat steel product is initially heated in a preheating stage at a heating rate of 0.2-45°C/s to a preheating temperature of up to 870°C,
e.2) the cold-rolled flat steel product is subsequently held at an annealing temperature of 750-870°C over an annealing period of 8-260 s in a holding stage, wherein the preheated flat steel product is optionally finish-heated to the respective annealing temperature within the holding stage,
e.3) the cold-rolled flat steel product is cooled down after the end of the annealing period at a cooling rate of 0.5-110 K/s.

5. Method according to Claim 4, **characterized in that**, prior to step b), the precursor is heated to the respective hot rolling start temperature over a heating period of up to 500 minutes.

6. Method according to Claim 4, **characterized in that**, subsequent to step a), the precursor is cooled down to the respective hot rolling start temperature and immediately thereafter sent to the hot rolling.

7. Method according to one of Claims 4 to 6, **characterized in that** the cold-rolled flat steel product passes through a hot dip coating that follows step e.3) in a continuous run, and **in that** the temperature to which the cold-rolled flat steel product is cooled down in step e.3) is 455-550°C.

8. Method according to one of Claims 4 to 6, **characterized in that** the cold-rolled flat steel product is cooled down to room temperature in step e.3).

9. Method according to Claim 8, **characterized in that** the cold-rolled flat steel product is cooled down in at least two cooling steps in step e.3).

10. Method according to Claim 8 or 9, **characterized in that** the cold-rolled flat steel product is cooled down to 250-500°C in step e.3) and is held in this temperature range for up to 760 s in order to perform an overageing treatment, and **in that** the cold-rolled flat steel product is subsequently finish-cooled.

11. Method according to one of Claims 8 to 10, **characterized in that**, after being cooled to room temperature, the cold-rolled flat steel product is electrolytically covered with a metallic protective coating.

12. Method according to one of Claims 4 to 10, **characterized in that** the cold-rolled flat steel product is finally temper-rolled with a degree of tempering of 0.1-2.0%.

## Revendications

1. Produit plat en acier laminé à froid, qui présente la composition suivante en % en poids :
| | |
|---|---|
| C : | 0,12 à 0,18% ; |
| Si : | 0,05 à 0,2% ; |
| Mn : | 1,9 à 2,2% ; |
| Al : | 0,2 à 0,5% ; |
| Cr : | 0,05 à 0,2% ; |
| Nb : | 0,01 à 0,06% ; |
le reste étant du Fe et des impuretés inévitables liées au processus de fabrication, qui comprennent les teneurs en phosphore, soufre, azote, molybdène, bore, titane, nickel et cuivre, à condition que leurs teneurs satisfassent respectivement :
| | |
|---|---|
| P : | ≤ 0,02 %, |
| S : | ≤ 0,003 %, |
| N : | ≤ 0,008 %, |
| Mo : | ≤ 0,1 %, |
| B : | ≤ 0,0007 %, |
| Ti : | ≤ 0,01 %, |
| Ni : | ≤ 0,1 %, |
| Cu : | ≤ 0,1 %, |
la somme des teneurs en C, Si, Mn, Al, Cr et Nb étant de 2,5 à 3,5 % en poids, et qui présente une structure qui est constituée par 50 à 90 % en volume de ferrite, y compris la ferrite bainitique, 5 à 40 % en volume de martensite, jusqu'à 15 % en volume d'austénite résiduelle et jusqu'à 10 % en volume d'autres constituants de structure inévitables liés au processus de fabrication, sa limite d'élasticité R_{p0,2} étant d'au moins 440 MPa, sa résistance à la traction Rm étant d'au moins 780 MPa, son allongement à la rupture A80 étant d'au moins 14 %, son n_{10-20/Ag} étant d'au moins 0,1 et sa valeur BH2 étant d'au moins 25 MPa, à chaque fois déterminés lors de l'essai de traction selon DIN EN ISO 6892, forme d'éprouvette 2, éprouvette longitudinale.

2. Produit plat en acier selon la revendication 1, **caractérisé en ce que** sa teneur en Mo est d'au plus 0,05 % en poids.

3. Produit plat en acier selon la revendication 1 ou 2, **caractérisé en ce que** sa teneur en austénite résiduelle est de 6 à 12 % en volume.

4. Procédé de fabrication d'un produit plat en acier laminé à froid selon l'une quelconque des revendications 1 à 3, comprenant les étapes de travail suivantes :
a) le coulage d'un acier de la composition suivante en % en poids pour former un produit préliminaire : C : 0,12 à 0,18 %, Si : 0,05 à 0,2 %, Mn : 1,9 à 2,2 %, Al : 0,2 à 0,5 %, Cr : 0,05 à 0,2 %, Nb : 0,01 à 0,06 %, le reste étant du Fe et des impuretés inévitables, qui comprennent les teneurs en phosphore, soufre, azote, molybdène, bore, titane, nickel et cuivre, à condition que leurs teneurs satisfassent respectivement : P : ≤ 0,02 %, S : ≤ 0,003 %, N : ≤ 0,008 %, Mo : ≤ 0,1 %, B : ≤ 0,0007 %, Ti : ≤ 0,01 %, Ni : ≤ 0,1 %, Cu : ≤ 0,1 %, la somme des teneurs en C, Si, Mn, Al, Cr et Nb étant de 2,5 à 3,5 % en poids ;
b) le laminage à chaud du produit préliminaire pour former une bande chaude d'une épaisseur de 2 à 5,5 mm, la température initiale du laminage à chaud étant de 1 000 à 1 300 °C, et la température finale du laminage à chaud étant de 840 à 950 °C ;
c) le bobinage de la bande chaude en une bobine à une température de dévidoir de 480 à 610 °C ;
d) le laminage à froid de la bande chaude pour former un produit plat en acier laminé à froid d'une épaisseur de 0,6 à 2,4 mm, le degré de laminage à froid obtenu par le laminage à froid étant de 40 à 80 % ;
e) le recuit en passage continu du produit plat en acier laminé à froid,
e.1) le produit plat en acier laminé à froid étant tout d'abord chauffé lors d'une étape de préchauffage avec un taux de chauffage de 0,2 à 45 °C/s à une température de préchauffage de jusqu'à 870 °C,
e.2) le produit plat en acier laminé à froid étant ensuite maintenu lors d'une étape de maintien pendant une durée de recuit de 8 à 260 s à une température de recuit de 750 à 870 °C, le produit plat en acier préchauffé étant éventuellement soumis à un chauffage final pendant l'étape de maintien à la température de recuit respective,
e.3) le produit plat en acier laminé à froid étant refroidi après la fin de la durée de recuit à un taux de refroidissement de 0,5 à 110 K/s.

5. Procédé selon la revendication 4, **caractérisé en ce que** le produit préliminaire est chauffé avant l'étape de travail b) pendant une durée de chauffage de jusqu'à 500 minutes à la température initiale de laminage à chaud respective.

6. Procédé selon la revendication 4, **caractérisé en ce que** le produit préliminaire est refroidi après l'étape de travail a) à la température initiale de laminage à chaud respective, puis introduit directement dans le laminage à chaud.

7. Procédé selon l'une quelconque des revendications 4 à 6, **caractérisé en ce que** le produit plat en acier laminé à froid traverse un revêtement par immersion en masse fondue, qui suit en passage continu l'étape de travail e.3), et **en ce que** la température à laquelle le produit plat en acier laminé à froid est refroidi à l'étape de travail e.3) est de 455 à 550 °C.

8. Procédé selon l'une quelconque des revendications 4 à 6, **caractérisé en ce que** le produit plat en acier laminé à froid est refroidi à la température ambiante à l'étape de travail e.3).

9. Procédé selon la revendication 8, **caractérisé en ce que** le produit plat en acier laminé à froid est refroidi en au moins deux étapes de refroidissement à l'étape de travail e.3).

10. Procédé selon la revendication 8 ou 9, **caractérisé en ce que** le produit plat en acier laminé à froid est refroidi à une température de 250 à 500 °C à l'étape de travail e.3), et maintenu dans cette plage de température pendant jusqu'à 760 s, afin de réaliser un traitement de vieillissement, et **en ce que** le produit plat en acier laminé à froid est ensuite soumis à un refroidissement final.

11. Procédé selon l'une quelconque des revendications 8 à 10, **caractérisé en ce que** le produit plat en acier laminé à froid est revêtu électrolytiquement avec un revêtement protecteur métallique après le refroidissement à température ambiante.

12. Procédé selon l'une quelconque des revendications 4 à 10, **caractérisé en ce que** le produit plat en acier laminé à froid est enfin écroui avec un degré d'écrouissage de 0,1 à 2,0 %.
